# EUROPÄISCHE PATENTSCHRIFT

(11) **EP 1 084 004 B1**
(45) Veröffentlichungstag und Bekanntmachung des Hinweises auf die Patenterteilung: **31.07.2002**
(21) Anmeldenummer: 99915727.4
(22) Anmeldetag: 30.03.1999
(51) Int. Cl.: B21B 1/32

(54) **WALZVERFAHREN FÜR EIN METALLBAND**
METHOD FOR ROLLING A METAL STRIP
PROCEDE DE LAMINAGE D'UN FEUILLARD

(30) Priorität: 03.04.1998 DE 19815032
(43) Veröffentlichungstag der Anmeldung: 21.03.2001
(73) Patentinhaber: SMS SCHLOEMANN-SIEMAG AKTIENGESELLSCHAFT, 40237 Düsseldorf (DE)
(72) Erfinder: MERTENS, Werner, D-41747 Viersen (DE); KRÄMER, Stephan, D-57271 Hilchenbach (DE)
(74) Vertreter: Valentin, Ekkehard, Dipl.-Ing.
(86) Internationale Anmeldenummer: EP9902198
(87) Internationale Veröffentlichungsnummer: WO9951368

(56) Entgegenhaltungen:
- EP-A- 0 099 520
- EP-A- 0 226 446
- EP-A- 0 584 605
- EP-A- 0 761 326
- US-A- 4 840 051
- US-A- 5 910 184
- PATENT ABSTRACTS OF JAPAN vol. 011, no. 380 (M-650), 11. Dezember 1987 (1987-12-11) -& JP 62 151209 A (SUMITOMO METAL IND LTD), 6. Juli 1987 (1987-07-06)

## Beschreibung

Die vorliegende Erfindung betrifft ein Walzverfahren für ein Metallband, insbesondere ein Stahlband, in einem Reversierwalzwerk mit einem vor- und einem nachgeordneten Haspel, in dem das Band von einem der Haspel abgehaspelt wird, das Reversierwalzwerk mit einer Stichabnahme von mindestens 10% durchläuft und vom anderen Haspel aufgehaspelt wird.

Derartige Walzwerke und die zugehörigen Walzverfahren sind allgemein bekannt. In derartigen Walzwerken wird das Band durch mehrmaliges Hin- und Herwalzen (Reversieren) gewalzt.

Das Band weist vor dem Walzen eine Bandtemperatur auf, welche oftmals oberhalb einer gewünschten Solltemperatur liegt. Die Aufgabe der vorliegenden Erfindung besteht darin, ein Verfahren anzugeben, mittels dessen das Band möglichst schnell auf die gewünschte Walztemperatur gebracht werden kann.

Die Aufgabe wird dadurch gelöst, daß das Band mit einer Banddicke vom vorgeordneten Haspel mit einer Bandtemperatur oberhalb der Solltemperatur abgehaspelt wird, das Reversierwalzwerk mit einer ersten Stichabnahme von maximal 5 % mit einer Durchlaufgeschwindigkeit durchläuft und vom nachgeordneten Haspel aufgehaspelt wird, wobei die Durchlaufgeschwindigkeit derart gewählt ist, daß das Band beim Aufhaspeln die Solltemperatur erreicht hat.

Auf diese Weise wird das Band erheblich schneller abgekühlt als in einem Temperaturausgleichsofen.

In der Praxis sollte die Stichabnahme möglichst gering gewählt werden, z. B. nur 1 % betragen, da durch das Umformen beim Walzen die Bandtemperatur wieder erhöht wird. Optimal ist, wenn die erste Stichabnahme Null beträgt, das Walzwerk also nur in einem Leerstich als Treiber wirkt.

Die gewünschte Walztemperatur kann noch genauer eingestellt werden, wenn das Band in den Haspeln beheizt wird, das Reversierwalzwerk also als sogenanntes Steckelwalzwerk ausgebildet ist.

Das erfindungsgemäße Verfahren kann besonders vorteilhaft dazu verwendet werden, in einem einzigen Walzwerk sowohl das Warmwalzen als auch das Kaltwalzen von Stahl durchzuführen. Besonders vorteilhaft liegt also die Bandtemperatur überhalb der sogenannten GOS-Linie und die Solltemperatur unterhalb dieser Linie, wenn das zu walzende Metall Stahl ist.

Die Banddicke, bei der die Bandtemperatur auf die Solltemperatur abgesenkt wird, liegt vorzugsweise im Bereich zwischen 5 und 15 mm.

Weitere Vorteile und Einzelheiten ergeben sich aus den weiteren Ansprüchen sowie der nachfolgenden Beschreibung eines Ausführungsbeispiels. Dabei zeigt in Prinzipdarstellung die einzige
- Figur 1: ein Steckelwalzwerk.

Ein Steckelwalzwerk besteht gemäß der Figur aus einem Reversierwalzwerk 1 mit einem oder zwei Walzgerüsten 2, 3, denen je ein Haspel 4, 5 vor- und nachgeordnet ist. Im Steckelwalzwerk soll ein Band 6 gewalzt werden, und zwar beispielhaft von einer Anfangsdicke von 50 mm auf eine Enddicke von 1,2 mm. Hierzu wird das Band 6 im Steckelwalzwerk reversierend gewalzt. Es wird also von einem der Haspel 4, 5 abgehaspelt, durchläuft sodann das Reversierwalzwerk 1 und wird schließlich auf dem anderen der Haspel 4, 5 wieder aufgehaspelt. Danach wird die Betriebsrichtung umgekehrt. Das Band 6 wird also beim nächsten Durchlauf vom anderen der Haspel 4, 5 abgehaspelt, durchläuft das Reversierwalzwerk 1 und wird dann wieder von dem einen der Haspel 4, 5 aufgehaspelt. Jeder dieser Durchläufe durch das Reversierwalzwerk 1 wird üblicherweise als Stich bezeichnet. Um die Bandtemperatur T des Bandes 6 möglichst konstant zu halten, sind die

Haspel 4, 5 als Haspelöfen ausgebildet, in denen das Band 6 beheizt wird.

Das Band 6 ist gemäß Ausführungsbeispiel ein Stahlband. Das Band 6 wird üblicherweise zum Anfang warmgewalzt. Es weist also eine Bandtempertur T oberhalb der GOS-Linie für Stahl auf. Die Bandtemperatur T beträgt bspw. 1100° C.

Das Band 6 wird nun in dem Reversierwalzwerk 1 in mehreren Stichen reversierend warmgewalzt, bis seine Banddicke d zwischen 5 und 15 mm beträgt, z. B. 10 mm. Das weitere Walzen auf die Enddicke von 1,2 mm soll durch Kaltwalzen des Bandes 6 erfolgen. Hierzu muß die Bandtemperatur T von 1100° C auf eine Solltemperatur T* für das Kaltwalzen abgesenkt werden. Die Solltemperatur T* liegt unterhalb der GOS-Linie für Stahl und beträgt bspw. 700° C.

### Das Absenken der Bandtemperatur T geschieht wie folgt:

Es sei angenommen, daß das Band 6 beim letzten Stich des Warmwalzens auf den Haspel 4 - nachfolgend als vorgeordneter Haspel 4 bezeichnet - aufgehaspelt wurde. Das Band 6 wird nun mit seiner Bandtemperatur T von diesem vorgeordneten Haspel 4 abgehaspelt und durchläuft das Reversierwalzwerk 1 mit einer Durchlaufgeschwindigkeit v. Nach dem Durchlaufen des Reversierwalzwerks 1 wird das Band 6 vom anderen Haspel 5 - nachfolgend als nachgeordneter Haspel 5 bezeichnet - aufgehaspelt.

Die Stichabnahme im Reversierwalzwerk 1 wird für diesen Durchlauf möglichst gering eingestellt. Idealerweise beträgt die Stichabnahme Null. Die Walzgerüste 2, 3 des Reversierwalzwerks 1 wirken in diesem Fall nur als Treiber für das Band 6. Es ist jedoch auch eine geringe Stichabnahme von z. B. 1 %, in jedem Fall aber von maximal 5 % tolerierbar. Die Durchlaufgeschwindigkeit v kann bei einer derart geringen Stichabnahme nahezu beliebig gewählt werden. Insbesondere kann die Durchlaufgeschwindigkeit v auch sehr klein gewählt werden. Das Band 6 hat daher genügend Zeit, sich auf der Strecke zwischen den beiden Haspeln 4, 5 auf die Solltemperatur T* abzukühlen. Beim Aufhaspeln des Bandes 6 kann dieses daher die Solltemperatur T*, z. B. 700° C, erreicht haben.

Das nunmehr nachfolgende Kaltwalzen erfolgt im Prinzip genauso wie das vorhergehende Warmwalzen. Das Reversierwalzwerk wirkt also wieder als normales Walzwerk, welches bei jedem Stich die Banddicke d des Bandes 6 reduziert, und zwar in der Regel um 20 bis 50 %, zum Teil um sogar 60 % pro Stich. Lediglich der letzte Stich auf die. Enddicke von - beispielhaft - 1,2 mm wird meist mit einer geringeren Stichabnahme von ca. 10 % durchgeführt.

Falls aufgrund technischer Gegebenheiten die Durchlaufgeschwindigkeit v des Bandes 6 nicht so klein gewählt werden kann, daß das Absenken der Bandtemperatur T auf die Solltemperatur T* in einem einzigen Stich erfolgen kann, können ggfs. auch zwei oder noch mehr derartiger Kühlstiche durchgeführt werden, bevor mit dem weiteren Walzen- hier Kaltwalzen - fortgefahren wird.

### Bezugszeichenliste

- 1: Reversierwalzwerk
- 2, 3: Walzgerüste
- 4, 5: Haspel
- 6: Band

- d: Banddicke
- T: Bandtemperatur
- T*: Solltemperatur
- v: Durchlaufgeschwindkeit

## Patentansprüche

1. Walzverfahren für ein Metallband (6), insbesondere ein Stahlband (6), in einem Reversierwalzwerk (1) mit einem vor- und einem nachgeordneten Haspel (4, 5),
- wobei das Band (6) mit einer Banddicke (d) vom vorgeordneten Haspel (4) mit einer Bandtemperatur (T) oberhalb einer Solltemperatur (T*) abgehaspelt wird, das Reversierwalzwerk (1) mit einer ersten Stichabnahme von maximal 5 % mit einer Durchlaufgeschwindigkeit (v) durchläuft und vom nachgeordneten Haspel (5) aufgehaspelt wird, wobei die Durchlaufgeschwindigkeit (v) derart gewählt ist, daß das Band (6) beim Aufhaspeln die Solltemperatur (T*) erreicht hat, und
- wobei das Band (6) sodann vom nachgeordneten Haspel (5) abgehaspelt wird, das Reversierwalzwerk (1) mit einer zweiten Stichabnahme von mindestens 10 % durchläuft und vom vorgeordneten Haspel (4) aufgehaspelt wird.

2. Walzverfahren nach Anspruch 1,
**dadurch gekennzeichnet,**
**daß** die erste Stichabnahme maximal 1 % beträgt.

3. Walzverfahren nach Anspruch 2,
**dadurch gekennzeichnet,**
**daß** die erste Stichabnahme Null beträgt.

4. Walzverfahren nach Anspruch 1, 2 oder 3,
**dadurch gekennzeichnet,**
**daß** die zweite Stichabnahme mindestens 20 % beträgt.

5. Walzverfahren nach einem der Ansprüche 1 bis 4,
**dadurch gekennzeichnet,**
**daß** das Band (6) in den Haspeln (4, 5) beheizt wird.

6. Walzverfahren nach einem der Ansprüche 1 bis 5,
**dadurch gekennzeichnet,**
**daß** das Metallband aus Stahl ist, daß die Bandtemperatur (T) oberhalb der GOS-Linie für Stahl liegt und daß die Solltemperatur (T*) unterhalb der GOS-Linie für Stahl liegt.

7. Walzverfahren nach einem der Ansprüche 1 bis 6,
**dadurch gekennzeichnet,**
**daß** die Banddicke (d) zwischen 5 und 15 mm beträgt.

## Claims

1. Rolling method for a metal strip (6), especially a steel strip (6), in a reversing rolling mill (1) with an upstream and a downstream coiler (4, 5),
- wherein the strip (6) with a strip thickness (d) is unreeled from the upstream coiler (4) at a strip temperature (T) above a target temperature (T*), runs through the reversing mill (1) with a first pass reduction of at most 5% at a transit speed (v) and is reeled up by the downstream coiler (5), wherein the transit speed (v) is selected in such a manner that the strip (6) during reeling up has reached the target temperature (T*) and
- wherein the strip (6) is then unreeled from the downstream coiler (5), runs through the reversing rolling mill (1) with a second pass reduction of at least 10% and is reeled up by the upstream coiler (4).

2. Rolling method according to claim 1, **characterised in that** the first pass reduction amounts to at most 1%.

3. Rolling method according to claim 2, **characterised in that** the first pass reduction amounts to at most zero.

4. Rolling method according to claim 1, 2 or 3, **characterised in that** the second pass reduction amounts to at least 20%.

5. Rolling method according to one of claims 1 to 4, **characterised in that** the strip (6) is heated in the coilers (4, 5).

6. Rolling method according to one of claims 1 to 5, **characterised in that** the metal strip is of steel, that the strip temperature (T) lies above the GOS line for steel and that the target temperature (T*) lies below the GOS line for steel.

7. Rolling method according to one of claims 1 to 6, **characterised in that** the strip thickness (d) amounts to between 5 and 15 mm.

## Revendications

1. Procédé de laminage pour un feuillard en métal (6), en particulier un feuillard en acier (6) dans un laminoir réversible (1) présentant une bobineuse (4, 5) disposée en amont et en aval,
- le feuillard (6) présentant une épaisseur (d) de feuillard étant déroulé par la bobineuse disposée en amont (4) avec une température de feuillard (T) supérieure à une température de consigne (T*), traversant le laminoir réversible (1) avec une première réduction de passe d'au maximum 5% à une vitesse de passage (v) et étant bobiné par la bobineuse disposée en aval (5), la vitesse de passage (v) étant choisie de telle manière que le feuillage a atteint la température de consigne (T*) lors du bobinage et
- le feuillard (6) étant ensuite déroulé de la bobineuse disposée en aval (5), traversant le laminoir réversible (1) avec une deuxième réduction de passe d'au moins 10% et étant enroulé par la bobineuse disposée en amont (4).

2. Procédé de laminage selon la revendication 1, **caractérisé en ce que** la première réduction de passe est d'au maximum 1%.

3. Procédé de laminage selon la revendication 2, **caractérisé en ce que** la première réduction de passe est égale à zéro.

4. Procédé de laminage selon la revendication 1, 2 ou 3, **caractérisé en ce que** la deuxième réduction de passe est d'au moins 20%.

5. Procédé de laminage selon l'une quelconque des revendications 1 à 4, **caractérisé en ce que** le feuillard (6) est chauffé dans les bobineuses (4, 5).

6. Procédé de laminage selon l'une quelconque des revendications 1 à 5, **caractérisé en ce que** le feuillard est en acier, **en ce que** la température du feuillard (T) est supérieure à la ligne GOS pour l'acier et **en ce que** la température de consigne (T*) est inférieure à la ligne GOS pour l'acier.

7. Procédé de laminage selon l'une quelconque des revendications 1 à 6, **caractérisé en ce que** l'épaisseur (d) du feuillard est comprise entre 5 et 15 mm.
